# NEUE EUROPÄISCHE PATENTSCHRIFT

(11) **EP 0 011 730 B2**
(45) Veröffentlichungstag und Bekanntmachung des Hinweises auf die Entscheidung über den Einspruch: **04.06.1986**
(45) Hinweis auf die Patenterteilung: 06.10.1982
(21) Anmeldenummer: 79104326.8
(22) Anmeldetag: 06.11.1979
(51) Int. Cl.: C10M 169/00, C10M 111/00, C10M 129/40

(54) **Bremsflüssigkeiten mit konservierender Wirkung mit einem Gehalt an Ölsäure**
Brake fluids having a conserving activity and an amount of oleic acid
Fluides de freinage à action conservatrice ayant une teneur en acide oléique

(30) Priorität: 25.11.1978 DE 2851057
(43) Veröffentlichungstag der Anmeldung: 11.06.1980
(73) Patentinhaber: BASF Aktiengesellschaft, 67063 Ludwigshafen (DE)
(72) Erfinder: Liebold, Gert, Dr. Dipl.-Chem., D-6803 Edingen (DE); Barthold, Klaus, Dr. Dipl.-Chem., D-6940 Weinheim (DE)

## Beschreibung

Bremsflüssigkeiten mit konservierender Wirkung mit einem Gehalt an Ölsäure.

Die Erfindung betrifft Bremsflüssigkeiten auf der Basis von Polyglykolethern und Polyglykolen mit einem Gehalt an Fettsäuren.

Handelsüblichen Bremsflüssigkeiten, die den US-Normen des Federal Motor Vehicle Safety Standard FMVSS 115, DOT 3 bzw. des Handbook of the Society of Automotive Engineers SAE J 1703 entsprechen, bestehen im wesentlichen aus Glykolethern als Basiskomponenten, Polyglykolen als Schmiermittelkomponenten und enthalten Inhibitoren zwecks Korrosionsschutz und Antioxidationsmittel.

Diese DOT-3-Bremsflüssigkeiten weisen im allgemeinen guten Korrosionsschutz gegenüber Weissblech, Stahl, Grauguss, Messing, Kupfer und Aluminium auf. Der Korrosionsschutz ist jedoch nur dann gewährleistet, wenn die Metalle vollständig in die Flüssigkeit eingetaucht werden oder sonst von ihr gut benetzt werden.

Um Bremsteile, insbesondere Radbremszylinder aus Grauguss, nach der Herstellung und Funktionsprüfung rostfrei lagern zu können, ist die Imprägnierung mit speziellen Bremspasten üblich.

Ein wesentlicher Nachteil dieser Bremspasten besteht darin, dass sie bei Wiederbefüllung des Bremssystems mit Bremsflüssigkeit die Viskosität erheblich erhöhen, so dass die Viskosität der eingefüllten Bremsflüssigkeit unter Umständen die maximalen Viskositäten von 1,500.10-³ m²/s bei -40°C wesentlich übersteigt. Derartige Mischungen erfüllen dann nicht mehr die Anforderungen der FMVSS 116, DOT3.

Aus der britischen Patentschrift 1 081 294 sind schon korrosionsinhibierende Ölsäure enthaltende Bremsflüssigkeiten auf der Basis von Polyglykolethern und Polyglykolen bekannt. Im Gegensatz zu den vorliegenden Bremsflüssigkeiten, die 10 und mehr Alkylenoxideinheiten im Polyalkylenglykol enthalten, sollen gemäss der Lehre der genannten Patentschrift Di- oder Trialkylenglykole verwendet werden. Diese Bremsflüssigkeiten geben jedoch im Vergleich mit den Bremsflüssigkeiten der Erfindung einen unzureichenden Rostschutz in Feuchtigkeitskorrosionstests.

Eine Bremsflüssigkeit bestehend aus a) 20 Gew.% Polypropylenglykol mit einem durchschnittlichen Molekulargewicht von 2000; b) einem Alkenyldicarbonsäureanhydrid; c) 78,2 Gew.% eines handelsüblichen, technischen Polyglykolethergemisches und d) Antioxidantien war der Öffentlichkeit vor dem Prioritätstag vorliegenden Patents zugänglich.

Es bestand daher die Aufgabe, Bremsflüssigkeiten vorzuschlagen, die gleichzeitig zur Imprägnierung verwendet werden können und die die Lagerung der Bauteile über längere Perioden ohne Korrosion ermöglichen.

Allein die Erhöhung der Inhibitorkonzentration bzw. die Verwendung anderer Inhibitoren, z.B. von Fettsäuren kann zwar die korrosionsschützende Wirkung auf den benetzten Teil erhöhen. Man erhält aber nicht Flüssigkeiten die den Anforderungen, die an Bremsschutzflüssigkeiten gestellt werden, entsprechen. Ausserdem kann man die Konzentration der Fettsäuren oder Fettsäurederivate nur geringfügig steigern, weil diese Komponenten bei tiefer Temperatur zur Ausfällung neigen bzw. erhöhte Gummiquellung der SBR-Manschetten verursachen.

Es wurde nun überraschenderweise gefunden, dass Bremsflüssigkeiten auf der Grundlage von Polyglykolethern als Basiskomponenten, Polyglykolen als Schmiermittelkomponenten mit einem Gehalt an Ölsäure als Korrosionsinhibitor gegebenenfalls weiteren Inhibitoren und Antioxydationsmittel der genannten Forderung genügen, wenn sie einen Gehalt von
A) 10 bis 40 Gew.%, bezogen auf die Bremsflüssigkeit, Polyalkylenglykole in Form von einheitlichen Verbindungen oder Gemischen der Formel 1 in der R einen 1,2-Ethylen- und/oder 1,2-Propylenrest bedeutet, wobei, bezogen auf die einzelne Verbindung oder das Gemisch, die Zahl der Propylenreste überwiegt und n für eine Zahl von 10 oder mehr steht, und wobei ferner das durchschnittliche Molekulargewicht 500 bis 3000 beträgt,
B) 0,1 bis 3 Gew.% Ölsäure, sowie als Ergänzung zu 100% die folgenden Bestandteile,
C) Polyglykolether der Formel in der R¹ Methyl oder Ethyl, R² Wasserstoff oder Methyl und n die Zahlen 2 bis 4 bedeuten,
D) gegebenenfalls Polyglykol des Ethylenoxids und/oder Propylenoxids mit einem Molekulargewicht im Molekulargewichtsbereich üblicher Schmiermittel in Bremsflüssigkeiten, und/oder
E) gegebenenfalls 20 bis 50 Gew.% von Borsäureestern von Glykolethern der Formel 11 und
F) geringe Mengen an sich bekannter Antioxydantien und Inhibitoren ausgewählt aus der Gruppe bestehend aus Benzotriazol, Imidazol, Imidazolin, prim., sek. Amine, Ethanolamine, Bisphenol A, Triphenylphosphit oder 2,4-Di-tert.-butyl-kresol

### aufweisen.

Die hochmolekularen Polyalkylenglykole sind dabei Trägersubstanzen, die geringe Wasserlöslichkeit aufweisen und durch hohe Lipophilität gekennzeichnet sind. Dadurch können sie die Ölsäure vermehrt lösen, so dass die Konzentration der Ölsäure bis zu 3% in der Bremsflüssigkeit betragen kann.

Die erfindungsgemäss in den Bremsflüssigkeiten enthaltenen Polyalkylenglykole der Formel I können allein aus Polypropylenglykolen bestehen oder durch Mischen von vorwiegend Polypropylenglykolen mit Polyethylenglykolen oder durch Umsetzen von Gemischen von Ethylenoxid und (in Überschuss) Propylenoxid hergestellt werden, wobei statistische Gemische von Verbindungen entstehen, die im Mittel mehr Propylenoxid als Ethylenoxidreste enthalten und Molekulargewichte in dem angegebenen Bereich aufweisen.

Man kann aber auch Polyethylenglykole mit Propylenoxid oder Polypropylenglykole mit Ethylenoxid umsetzen, wobei die Ausgangspolyglykole die Menge der Alkylenoxide und die Polymerisationsbedingungen so gewählt werden, dass Polyalkylenglykole gemäss Formel mit den dort spezifizierten Molgewichten von 500 bis 3000, vorzugsweise 1800 bis 2200, entstehen.

Zweckmässig geht man zur Herstellung der Polyalkylenglykole der Formel im einzelnen so vor, dass ein Epoxid-Gemisch, bestehend aus den jeweils gewünschten Molverhältnissen Ethylenoxid und Propylenoxid nach an sich bekannten Methoden polymerisiert wird.

Als Korrosionsinhibitoren wird Ölsäure verwendet.

Als Basiskomponenten kommen die in Bremsflüssigkeiten üblichen Polyglykolether der Formel 11, z.B.

Als weitere Inhibitoren und Antioxydationsmittel kommen die ebenfalls an sich bekannten Verbindungen:
Benzotriazol, Imidazol, Imidazolin, prim., sek. Amine, Ethanolamine, Bisphenol A, Triphenylphosphit oder 2,4-Di-tert.-butyl-kresol in Betracht.

Die erfindungsgemässen Bremsflüssigkeiten können auch Borsäureester von Glykolethern der Formel 11 enthalten, z.B. in Mengen von 20 bis 50 Gew.%. Geeignete Borsäureester sind z.B. Methyl-tri-glykol-ortho-bora, Ethyl-tri-glykol-ortho-borat, Methyl-/Ethyl-di/tri-ortho-borat.

Weitere Boresterverbindungen sind in der USA-3 711 410 im einzelnen beschrieben.

Zur Untersuchung der Wirkung der erfindungsgemässen Bremsflüssigkeiten werden Radbremszylinder aus Grauguss längsseitig halbiert, mit Isopropanol gereinigt und gut getrocknet. Man taucht dann den halbierten Bremszylinder jeweils 5 Sekunden in die Bremsflüssigkeit ein, lässt 5 Sekunden abtropfen und lagert sie in einem geschlossenen Gefäss über einer wasserdampfgesättigten Atmosphäre.

Zum Vergleich mit üblichen Bremsflüssigkeiten wurden folgende Versuche durchgeführt:
1. Feuchtigkeitskorrosionstest mit der SAE RM 1 Reference-Fluid: Bereits nach wenigen Tagen war starke Korrosion der Graugussbremszylinder festzustellen.
2. Verwendung einer handelsüblichen Bremsflüssigkeit gemäss DOT 3 der folgenden Zusammensetzung: 20% Polyglykol, Mol-Verh. EO/PO 2:4 (EO = Ethylenoxid, PO = Propylenoxid), Mol-Gew. 300, 20% Triethylenglykol, 5% Butyltriglykol, 25% Ethyltriglykol, 29,4% Ethyldiglykol, 0,25% Dibutylamin, 0,30% Bisphenol A, 0,05% Benzotriazol. Nach wenigen Stunden bis zwei Tagen war starker Rostansatz auf den Graugussteilen zu beobachten.
3. Verwendung von einer Bremsflüssigkeit, bestehend aus ca. 70 Gewichtsteilen Glykolether, 25% eines handelsüblichen Schmiermittels auf EO/PO-Basis (Molverhältnis 2:1, Molgewicht 1100), 3% einer Mischung von Korrosionsinhibitoren aus Benzotriazol, Dodecylamin, Triethanolamin und 2% Ölsäure. (Die Ölsäure scheidet sich beim Abkühlen teilweise aus; es tritt eine Trübung ein.) Nach ca. 8 Stunden konnte Rostansatz beobachtet werden.
4. Es wurde die gleiche Mischung wie unter 3, angegeben verwendet, nur wurden anstelle der 25% Schmiermittel nur 15% Schmiermittel verwendet und 10% eines PO-Adduktes in Kombination mit einem PO/EO-Addukt (Zusammensetzung 90% PO/10% EO, mittlerer MG 2000). Im Korrosionsversuch zeigte sich nach 30 Tagen keinerlei Rostansatz.
5. 25% Polypropylenglykol mit Molgewicht 900, 20% Ethyltriglykol, 30% Ethyldiglykol, 2% Ölsäure, 1,5% Dibutylamin, 4% eines Glycerin-Borsäureadduktes, 0,05% Benzotriazol und 17,45% Methyltriglykol. Die Viskosität bei -40°C betrug 1,276.10-³ m²/s, der Kochpunkt 215°C, pH-Wert 9,3. Die Flüssigkeit entspricht SAE J 1703. Im Feuchtigkeitskorrosionstest nach 30 Tagen kein Rostansatz.

## Patentansprüche

Bremsflüssigkeiten auf der Basis von Polyglykolethern und Polyglykolen mit einem Gehalt von Fettsäuren, dadurch gekennzeichnet, dass sie enthalten
A) 10 bis 40 Gew.%, bezogen auf die Bremsflüssigkeit, Polyalkylenglykole in Form von einheitlichen Verbindungen oder Gemischen der Formel 1 in der R einen 1,2-Ethylen- und/oder 1,2-Propylenrest bedeutet, wobei, bezogen auf die einzelne Verbindung oder das Gemisch, die Zahl der Propylenreste überwiegt und n für eine Zahl von 10 oder mehr steht und wobei ferner das durchschnittliche Molekulargewicht 500 bis 3000 beträgt,
B) 0,1 bis 3 Gew.% Ölsäure sowie, als Ergänzung zu 100%, die folgenden Bestandteile:
C) Polyglykolether der Formel in der R¹ Methyl oder Ethyl, R² Wasserstoff oder Methyl und n die Zahlen 2 bis 4 bedeuten,
D) gegebenenfalls Polyglykole des Ethylenoxids und/oder Propylenoxids mit einem Molekulargewicht im Molekulargewichtsbereich üblicher Schmiermittel in Bremsflüssigkeiten und/ oder
E) gegebenenfalls 20 bis 50 Gew.% von Borsäureestern von Glykolethern der Formel 11 und
F) geringe Mengen an sich bekannter Antioxydantien und Inhibitoren ausgewählt aus der Gruppe bestehend aus Benzotriazol, Imidazol, Imidazolin, prim., sek. Amine, Ethanolamine, Bisphenol A, Triphenylphosphit oder 2,4-Di-tert.-butyl-kresol.

## Claims

Brake fluids based on polyglycol ethers and polyglycols and containing fatty acids, characterized in that they contain
A) 10 to 40% by weight, based on the brake fluid, of polyalkylene glycols, in the form of uniform compounds or mixtures of compounds, of the formula I where R is a 1,2-ethylene and/or 1,2-propylene radical, the number of propylene radicals, based on the individual compound or the mixture, predominating, and n being a number of 10 or more, and the average molecular weight being 500 to 3000,
B) 0.1 to 3% by weight of oleic acid, and, to make up 100%, the following constituents:
C) polyglycol ethers of the formula where R¹ is methyl or ethyl, R² is hydrogen or methyl, and n is a number from 2 to 4,
D) if desired, polyglycols of ethylene oxide and/or propylene oxide having a molecular weight in the molecular weight range of lubricants usually used in brake fluids, and/or
E) if desired, 20 to 50% by weight of boric acid esters of glycol ethers of the formula II, and
F) small amounts of conventional antioxidants and inhibitors selected from the group consisting of benzotriazole, imidazole, imidazoline, primary and secondary amines, ethanolamines, bisphenol A, triphenyl phosphite and 2,4-di-tert.-butyl cresol.

## Revendications

Liquides de frein à base d'éthers de polyglycols et de polyglycols ayant une teneur en acides gras, caractérisés en ce qu'ils contiennent
A) 10 à 40% en poids, sur la base du liquide de frein, de polyalkylèneglycols, sous forme de composés unique ou de mélanges, de formule 1 dans laquelle R représente un radical 1,2-éthylène et/ou 1,2-propylène, le nombre des radicaux propylène, rapporté au composé unique ou au mélange, étant prépondérant et n est un nombre de 10 ou plus, le poids moléculaire moyen étant en outre compris entre 500 et 3000,
B) 0,1 à 3% en poids d'acide oléique, et, pour compléter à 100%, les composants suivants:
C) des éthers de polyglycols de formule dans laquelle R¹ représente un radical méthyle ou éthyle, R² un atome d'hydrogène ou un radical méthyle et n est un nombre de 2 à 4,
D) le cas échéant, des polyglycols de l'oxyde d'éthylène et/ou de l'oxyde de propylène ayant un poids moléculaire dans la gamme des poids moléculaires des lubrifiants utilisés d'habitude dans des liquides de frein, et/ou
E) le cas échéant, 20 à 50% en poids d'esters de l'acide borique et d'éthers de glycol de formule Il et
F) de petites quantités d'antioxydants et d'inhibiteurs connus en soi, choisis dans le groupe composé par le benzotriazole, l'imidazole, l'imidazoline, des amines primaires, secondaires, des éthanolamines, le bisphénol A, le triphénylphos- phite ou le 2,4-di-tert.butylcrésol.
